# EUROPÄISCHE PATENTSCHRIFT

(11) **EP 0 114 973 B1**
(45) Veröffentlichungstag und Bekanntmachung des Hinweises auf die Patenterteilung: **03.05.1989**
(21) Anmeldenummer: 83111927.6
(22) Anmeldetag: 29.11.1983
(51) Int. Cl.: G03C 1/87, D21H 1/22

(54) **Wasserfester fotografischer Papierträger**
Water-proof photographic paper
Papier photographique résistant à l'eau

(30) Priorität: 03.01.1983 DE 3300025
(43) Veröffentlichungstag der Anmeldung: 08.08.1984
(73) Patentinhaber: Felix Schoeller jr Foto- und Spezialpapiere GmbH & Co. KG, 49086 Osnabrück (DE)
(72) Erfinder: Anthonsen, Reiner, Chem.-Ing., D-4550 Bramsche (DE); Sack, Wieland, Dr. Dipl.-Phys., D-4516 Bissendorf (DE); Trentmann, Heinz, D-4500 Osnabrück (DE); Wöllmer, Hans-Georg, D-4500 Osnabrück (DE)
(74) Vertreter: Rücker, Wolfgang

(56) Entgegenhaltungen:
- DE-A- 2 326 759
- DE-A- 3 022 451
- DE-A- 3 022 709
- US-A- 4 311 766
- J.P. Casey, PULP AND PAPER, 1952, vol. 1, pp. 548/549, Interscience Publishers

## Beschreibung

Die Erfindung betrifft einen mehrschichtigen wasserfesten fotografischen Papierträger mit besonders hoher Oberflächenebenheit und guten fotografischen Eigenschaften sowie ein Verfahren zu dessen Herstellung.

Wasserfest beschichtete fotografische Papierträger sind in verschiedenen Ausführungsformen bekannt. Die DE-AS 1 447 815 beschreibt einen beidseitig mit Polyolefinharz beschichteten Papierträger für lichtempfindliche Schichten. In der DE-OS 3 022 451 wird ein Papierträger beschrieben, der beidseitig mit durch Elektronenstrahlen gehärteten Lackschichten überzogen ist. Die DE-OS 3 022 709 beschreibt schließlich einen mit härtbaren Mischungen überzogenen Papierträger, bei dem ein Überzug in Kontakt mit einer formgebenden Oberfläche ausgehärtet wird, und der infolgedessen durch hohe Ebenheit der Oberfläche ausgezeichnet ist. Die neuen in der DE-OS 3 022 451 und DE-OS 3 022 709 beschriebenen durch Elektronenstrahlen gehärteten wasserfesten Lack- überzüge sind vor allem kratzfester als die bis- . lang üblichen Polyolefinberzüge gemäß DE-AS 1 447 815. Darüber hinaus ist die Möglichkeit zu höherer Pigmentierung gegeben, die eine bessere Bildschärfe bei Aufsichtsbildern zur Folge hat, und die Verbesserung der Oberflächenstruktur gemäß DE-OS 3 022 709 trägt entscheiden dazu bei, daß dünnere fotografische Schichten gleichmäßig aufgezogen werden können. Auch dies hat eine Verbesserung der Bildqualität zur Folge.

Nachteilig an Trägermaterialien mit strahlengehärteten Überzügen ist bislang, daß bei normaler Lagerung der fotografischen Produkte eine geringfügige Verschiebung der Empfindlichkeit der fotografischen Schichten und bei längeren Lagerzeiten ein meßbarer Schleier auftritt. Dieser Nachteil macht sich nach einigen Monaten Lagerung bemerkbar.

Bislang ist unklar, warum die Lagerstabilität nicht gewährleistet ist, denn die Ausgangsmaterialien haben keinen meßbaren Einfluß auf die fotografischen Schichten. Es wird angenommen, daß ein fotochemisch aktives niedermolekulares Monomer oder Verunreinigung durch Diffusion in die fotografischen Schichten gelangt und dort zur Reaktion gelangt, nachdem es durch die Strahlung erst fotochemisch aktiv wurde. Solche niedermolekulare Monomere sind in der härtbaren, bzw. noch ungehärteten Schicht enthalten.

Um diesem Nachteil zu begegnen, wurde die durch Elektronenstrahlen gehärtete Schicht gemäß DE-OS 3 046 130 mit einer zusätzlichen Polyolefinschicht überdeckt. Dadurch gelang es, unter annäherndem Erhalt der guten Oberflächencharakteristik des Trägers eine Lagerstabilität von mehreren Monaten sicherzustellen und ein unter Normalbedingungen gebrauchsfähiges Produkt zu erhalten. Als Nachteil mußte eine durch die Polyolefinüberdeckung bedingte Verringerung der Bildschärfe in Kauf genommen werden. Auch die Kratzempfindlichkeit der Polyolefinoberfläche ist bei dieser Ausführungsform wieder nachteilig zu vermerken. Außerdem wird die Haltbarkeit des fotografischen Materials durch das Polyolefin begrenzt, das hinsichtlich seiner Alterungsbeständigkeit deutlich hinter den klassischen Fototrägern mit Barytschichten zurückbleibt.

Es ist demzufolge Aufgabe der vorliegenden Erfindung, ein wasserfestes und kratzfestes fotografisches Trägerelement mit hoher Haltbarkeit zu schaffen, das nicht nur eine stabile, gleichbleibend ebene Oberfläche besitzt, sondern auch nach längeren Lagerungszeiten keinen Einfluß auf die Empfindlichkeit aufliegender fotografischer Schichten hat und keinen störenden Schleier in den fotografischen Schichten verursacht.

Diese Aufgabe wird gelöst, durch die in den Ansprüchen gekennzeichneten Merkmale.

Der Papierträger besteht aus einem voll geleimten Basispapier, welches mit einer strahlengehärteten Lackschicht überzogen ist. Zwischen Papier und Lackschicht ist mindestens eine Sperrschicht angeordnet. Das Basispapier besteht vorzugsweise aus Faserzellstoff oder aus synthetischen Fasern oder sonstigen Bestandteilen auch in Mischung, es ist hydrophobiert und mit sonstigen üblichen Leim- und Verfestigungsmitteln ausgerüstet. Auf dem Basispapier liegt die Sperrschicht, die unten ausführlich beschrieben ist.

Die Durchlässigkeit der Sperrschicht für Acrylatmonomer ist so, daß bei Prüfung mit dem Hercules-Sizing-Tester mehr als 100 Sekunden benötigt werden bis die Remission auf 70% abgefallen ist.

Die Sperrschicht kann erfindungsgemäß auf unterschiedliche Weise aus unterschiedlichen Stoffen hergestellt werden.

Zu beachten ist lediglich, daß die Durchlässigkeit für ein Acrylatmonomer den genannten Wert von 100 Sekunden nicht unterschreitet, und daß die Schicht nur minimale Mengen an freiem Netzmittel, vorzugsweise kein freies Netzmittel enthält.

In einer besonderen Ausführungsform besteht die Sperrschicht aus einem Polyolefinfilm, der durch Extrusionsbeschichtung aufgebracht wurde. Die Dicke der Schicht beträgt in diesem Falle 5-30 11m, vorzugsweise 7-20 ₁₁m. Das Polyolefin ist beispielsweise Polypropylen oder Polyäthylen oder ein lonomerharz oder ein anderes Äthylencopolymerharz. Die Sperrschicht kann aber auch aus einer Mischung der genannten thermoplastischen Harze untereinander oder mit anderen thermoplastischen Harzen bestehen. Vorzugsweise enthält die Sperrschicht der Vorderseite Pigmente.

In einer weiteren Ausführungsform wird die Sperrschicht als wässrige Lösung eines wasserlöslichen filmbildenden Polymers aufgetragen und getrocknet. Geeignete wasserlösliche Polymere sind beispielsweise Polyvinylalkohole, filmbildende Stärkederivate, filmbildende Cellulosederivate, Copolymere der Acrylsäure mit anderen Vinylmonomeren, Alginate, Kasein, Polyacrylamid, Polystyrolsulfonat oder Mischungen dieser Polymere untereinander oder mit anderen in Wasser gelösterroder dispergierten Stoffen. Die Dicke der getrockneten Sperrschicht beträgt je nach Art des Polymers zwischen 4 und 30 pm.

In einer dritten Ausführungsform wird die Sperrschicht aus der wässrigen Dispersion eines in Wasser unlöslichen Polymerisates oder aus einer Mischung einer solchen Polymerisatdispersion mit einem in Wasser gelösten wasserlöslichen Bindemittel hergestellt. Geeignete Polymerisatdispersionen sind Dispersionen mit Äthylen-Polymeren und -Copolymeren, Acrylat- oder Methacrylat-Polymeren und -Copolymeren, Vinylacetat-Copolymeren sowie Mischungen solcher Polymerisatdispersionen untereinander, die bei den in der Papiermaschine oder in der Streichmaschine üblichen Trocknungstemperaturen filmbildend sind. Die Dicke der getrockneten Sperrschicht beträgt bei Herstellung aus wässriger Dispersion zwischen 4 und 30 µm.

Grundsätzlich kann die Sperrschicht alle üblichen Zusätze und Hilfsmittel wie Pigmente, Farbstoffe. Aufheller, Weichmacher, Elektrolyte u.a. enthalten. Ausgenommen ist lediglich die Verwendung von größeren Mengen an freien Netzmitteln. Konkret bedeutet dies, daß die Oberflächenspannung einer wässrigen Streichmischung vorzugsweise nicht kleiner als 55 mN/m sein sollte. Insbesondere sind nichtionische Netzmittel in der Sperrschicht möglichst zu vermeiden.

Auf die wasserfreie Sperrschicht wird entweder direkt oder nach Vornahme einer haftungsverbessernden Vorbehandlung eine durch Elektronenstrahlen härtbare Mischung aufgezogen und durch Einwirkung von Elektronenstrahlen verfestigt. Auf diese mittels Elektronenstrahlen gehärtete Schicht werden, gegebenenfalls auch nach Anbringung einer Haftschicht, übliche fotografische Schichten auf der Basis von fotokatalytischen Redoxsystemen, beispielsweise Silbersalzen, aufgetragen.

Der mittels Elektronenstrahlen verfestigte Überzug enthält neben dem Bindemittel vorzugsweise Pigmente und gegebenenfalls kleine Mengen an Farbstoffen und/oder anderen Zusatzstoffen. Ein Überzug hat ein Flächengewicht von etwa 10 bis 60 g/m² (vorzugsweise 15 bis 40 g/m²).

Die härtbare Mischung wird unter Verwendung eines der bekannten Beschichtungsverfahren aufgetragen, egalisiert und nach Abdeckung mit einem Schutzgas mittels Elektronenstahlen ausgehärtet. Sie kann aber auch gemäß der DE-OS 3 022 709 nach Auftragung gegen eine formgebende Oberfläche gedrückt werden und dann ohne Anwendung eines Schutzgases durch Papier- und Sperrschichten hindurch mittels Elektronenstrahlen verfestigt werden. Schlieslich können die beidseitigen Schichten gemäß der DE-OS 3 022 709 auch in einem Arbeitsgang aufgetragen und gleichzeitig verfestigt werden.

Das Bindemittel der durch Elektronenstrahlen härtbaren Schicht besteht im wesentlichen aus solchen Stoffen, die vor der Härtung c = c Doppelbindungen, z.B. in Form von Acrylat- oder Methacrylatgruppen enthalten.

Es kann auch kleinere Anteile an nicht härtbaren polymeren, oligomeren oder niedermolekularen Substanzen enthalten, soweit solche Zusätze zur Verbesserung bestimmter Eigenschaften sinnvoll sind und den Charakter einer durch Elektronenstrahlen härtbaren Mischung nicht grundsätzlich verändern. Bevorzugte Pigmente in einer mittels Elektronenstrahlen zu härtenden Schicht sind Weißpigmente, z.B. Titanoxid, Zirkonoxid, Zinkoxid, Zinksulfid, Antimonoxid, Bariumsulaft, Calciumcarbonat. Für spezielle Anwendungszwecke oder aus geschmacklichen Erwägungen können auch Farbpigmente, Ruß oder lösliche Farbstoffe in der Schicht enthalten sein. Die Schicht kann aber auch transparent sein.

Im allgemeinen wird die Papierrückseite des erfindungsgemäß hergestellten mehrschichtigen Trägermaterials gleichfalls mit Sperrschicht und härtbarer Schicht sowie gegebenenfalls weiteren Schichten überzogen. Für einfache Anwendungen ist jedoch der einseitige Mehrschichtaufbau gemäß der Erfindung ausreichend.

Über der vorderseitigen durch Elektronenstrahlen gehärteten Schicht werden, gegebenenfalls nach Aufbringung einer weiteren Zwischenschicht, eine oder mehrere fotografische Schichten auf der Basis von Silbersalzemulsionen für Schwarz/Weiß- oder Farbfotografien angeordnet.

Zum besseren Verständnis des Aufbaus des erfindungsgemäßen Trägermaterials sind in den Abbildungen 1-3 verschiedene Ausführungsformen im Querschnitt dargestellt.

In den Zeichnungen ist jeweils mit 1 die fotografische Schicht bezeichnet, die ihrerseits aus mehreren Schichten bestehen kann. 2 bezeichnet eine gegebenenfalls vorhandene haftungsvermittelnde Zwischenschicht, 3 bezeichnet die vorderseitige mittels Elektronenstrahlen verfestigte und vorzugsweise Pigment enthaltende Schicht, 4 bezeichnet die vorderseitige Sperrschicht, 5 bezeichnet das fotografische Basispapier mit einer hydrophobierenden Innenleimung und/oder gegebenenfalls einer Oberflächenleimung, 6 bezeichnet die rückseitige Sperrschicht, 7 bezeichnet eine weitere durch Elektronenstrahlen gehärtete Schicht und 8 bezeichnet eine weitere funktionelle Rückseitenschicht.

Die Erfindung wird nun anhand der nachfolgenden Beispiele näher erläutert.

### Beispiel 1

Ein ca. 80 g/m² schweres fotografisches Basispapier, das innen mit Alkylketendimer und Polyamidepichlorhydrin-Harz geleimt ist und eine Oberflächenleimung aus anionischer Stärke mit NaCI erhalten hat, wird beidseitig mittels Extrusionsbeschichtung mit ca. 12 g/m² einer Polyäthylenmischung beschichtet. Die Polyäthylenmischung enthält ca. 10 Gew.-% Titandioxid und 0,2 Gew.-% Kobaltviolett-Pigment.

Es hat sich gezeigt, daß die Art, die Dicke oder das Molekulargewicht oder eventuelle Abmischungen mit anderen thermoplastischen Stoffen keinen Einfluß auf die Sperrwirkung haben. Polyäthylen steht stellvertretend für alle extrudierbaren thermoplastischen Polymere.

Teile des so vorbeschichteten Papieres werden dann jeweils nach Coronabehandlung der Poly- äthylenoberflächen auf beiden Seiten gemäß dem in der DE-OS 3 022 709 beschriebenen Verfahren mit je 25 g/m² von strahlenhärtbaren Mischungen überzogen und diese mittels Elektronenstrahlen verfestigt. Dabei wird der Überzug der einen Seite jeweils in Kontakt mit einem Hochglanzzylinder durch das Papier hindurch und der Überzug der entgegengesetzten Seite nach Egalisierung jeweils unter Stickstoff als Schutzgas verfestigt. Die Verfestigung geschieht mittels Elektronenstrahlen mit einer Energiedosis von 40 J/g.

Die verwendeten härtbaren Mischungen bei den verschiedenen Proben des Beispiels waren wie folgt zusammengesetzt:
A) 51,60 Gew.-% Polyesteracrylat (M = ca. 1000 mit 4 Acrylgruppen je MG)
   13,00 Gew.-% Hexandioldiacrylat
   19,00 Gew.-% Oligotriacrylat (MG = 480)
   16,00 Gew.-% Titandioxid (Rutiltype mit organischer Oberflächenbehandlung)
   0,35 Gew.-% Celluloseacetobutyrat
   0,05 Gew.-% Zinkrizinoleat
B) 18,00 Gew.-% Polyesteracrylat (M = ca. 1000 mit 4 Acrylatgruppen je MG)
   18,00 Gew.-% Epoxiharzacrylat (M = ca. 2400 mit 2 Acrylatgruppen je MG)
   4,00 Gew.-% 2-hydroxiäthylacrylat
   8,00 Gew.-% Tripropylenglykoldiacrylat 20,00 Gew.-% Hexandioldiacrylat
   20,00 Gew.-% Titandioxid, Rutil (mittl. 0 0,32 µm mit AI + Si stabilisiert)
   10,00 Gew.-% Calciumcarbonat (oberflächenveredelt mit Ca-resinat)
   0,0025 Gew.-% Tetrachlor-Thioindigo
   0,0025 Gew.-% Phthalocyaninblau-Pigment 1,995 Gew.-% Perfluoralkylester FC 430
C) 25 Gew.-% Polyesteracrylat (M = ca. 1000 mit 4 Acrylatgruppen je MG)
   12 Gew.-% Hexandioldiacrylat
   8 Gew.-% N-Vinylpyrrolidon
   10 Gew.-% Polyesterweichmacher aus
   Phthalsäure und Äthylenglykol 5 Gew.-% Xylylenglykoldiacrylat 40 Gew.-% Titandioxid, Anatas (mittl. Teilchendurchmesser ca. 0,35 µm).
D) 27 Gew.-% aliphatisches Polyurethanacrylat (M = ca. 4000 mit 3 Acrylatgruppen je MG)
   16 Gew.-% Hexandioldiacrylat
   3 Gew.-% Trimethylolpropantriacrylat
   4 Gew.-% Äthylenglykolmonoacrylat
   5 Gew.-% Aziridin
   15 Gew.-% Titandioxid, Anatas
   20 Gew.-% Bariumsulfat (mittl. Teilchendurchmesser ca. 0,8 um).
E) 5 Gew.-% Polystyrolharz (M = ca. 325)
   10 Gew.-% Vinylacetatcopolymer mit Vinylstearat
   5 Gew.-% Polyesterweichmacher aus Phthalsäure und Glykol
   20 Gew.-% Tripropylenglykoldiacrylat
   30 Gew.-% Hexandioldiacrylat
   10 Gew.-% Trimethylolpropantriacrylat
   4 Gew.-% Äthylenglykolmonoacrylat
   16 Gew.-% Titandioxid, Rutil
F) 29 Gew.-% Polyesteracrylat (M = ca. 1000 mit 4 Acrylgruppen je MG)
   9 Gew.-% Oligotriacrylat
   6 Gew.-% Hexandioldiacrylat
   6 Gew.-% N-Vinylpyrrolidon
   50 Gew.-% Titandioxid, Rutil
G) 40 Gew.-% Epoxiharzdiacrylat
   10 Gew.-% Pentaerythritoltriacrylat
   12 Gew.-% Hexandioldiacrylat
   7,8 Gew.-% Cyclohexylacrylat
   0,2 Gew.-% Ethyltriphenylphosphoran
   30 Gew.-% Titandioxid, Anatas

### Beispiel 2

Ein ca. 110 g/m² schweres und wie im Beispiel 1 geleimtes fotografisches Basispapier wird beidseitig mittels Rakel mit einer Mischung der folgenden Zusammensetzung überzogen und getrocknet:
60 Gew.-% 50%ige Polymerisatdispersion von Äthylacrylat/Vinylacetat/Acrylsäure-Copolymer
10 Gew.-% Natriumpolystyrolsulfonat (M = 40.000)
1 Gew.-% Natriumpolyacrylat (M = ca. 5000)
0,5 Gew.-% konz. NHₐ₋Lösung
18 Gew.-% Wasser
10 Gew.-% Titandioxid, Anatas
0,5 Gew.-% Papierblaufarbstoff (Papierblau S der Firma Bayer).

Der getrocknete Sperrschicht-Überzug hat ein Flächengewicht von ca. 15 g/m² je Seite. Er wird mit Hilfe einer Kalandriervorrichtung geglättet und gemäß Beispiel 1, Rezeptur F, beidseitig mit je 20 g/m² einer durch Elektronenstrahlen gehärteten Schicht überzogen.

### Beispiel 3

Ein ca. 100 g/m² schweres und wie im Beispiel 1 geleimtes fotografisches Basispapier wird innerhalb einer Papiermaschine beidseitig mit Hilfe einer Twinblade-Streicheinrichtung mit einer Lösung der folgenden Zusammensetzung überzogen:
14 Gew.-% Hydroxipropylstärkeäther (Solfarex A 115 der Firma Scholten's Chemische Fabrieken)
5 Gew.-% Natriumsalz eines 1 :1 1 Styrol/ Maleinsäureanhydrit-Copolymers
0,1 Gew.-% Remastrahlblau FFRL 80,9 Gew.-% Wasser. Der nach Trocknung und Glättung erhaltene Sperrschicht-Überzug hat ein Flächengewicht von ca. 7 g/m² je Seite. Das so vorbeschichtete Papier wird anschließend gemäß Beispiel 1, Rezeptur F, beidseitig mit je 30 g/m² einer durch Elektronenstrahlen gehärteten Schicht überzogen.

### Beispiel 4

Ein ca. 100 g/m² schweres und wie im Beispiel 1 geleimtes fotografisches Basispapier wird einseitig mit einer Mischung der folgenden Zusammensetzung überzogen:
20 Gew.-% Äthylen/Vinylacetat-(30/70)-Copolymer-Dispersion (50%ig)
8 Gew.-% Polyvinylalkohol, mittelviskos
2 Gew.-% Natriumalginat, mittelviskos
10 Gew.-% Titandioxid, Anatas
60 Gew.-% Wasser.

Nach Trocknung beträgt der Schichtauftrag ca. 10 g/m². Die getrocknete Schicht wird mittels eines erwärmten Kalanders geglättet und mit ca. 20 g/m² einer härtbaren Mischung gemäß Rezeptur F aus Beispiel 1 überzogen, gegen einen Hochglanzzylinder gedrückt und von der unbeschichteten Papierseite her mittels Elektronenstrahlen mit einer Energiedosis von 40 J/g verfestigt.

### Beispiel 5

Ein ca. 70 g/m² schweres fotografisches Basispapier, das mit epoxidiertem Difettsäureamid (R = C14 oder größer), Stärke/Polyacrylamid und Aluminiumstearat geleimt ist, wird in der Leimpresse der Papiermaschine beidseitig mit einer Mischung der folgenden Zusammensetzung überzogen:
20 Gew.-% Polyesterharz-Dispersion, 30%ig
5 Gew.-% Natriumcellulosesulfat (Substitutionsgrad ca. 1,5)
10 Gew.-% Titandioxid, Anatas
65 Gew.-% Wasser.

Nach Trocknung und Glättung beträgt der Schichtauftrag ca. 6 g/m² je Seite. Das vorbeschichtete Papier wird einseitig mit ca. 25 g/m² einer härtbaren Mischung entsprechend Rezeptur F aus Beispiel 1 überzogen, die ungehärtete Mischung gegen einen Hochglanzzylinder gedrückt und von der unbeschichteten Papierseite her mittels Elektronenstrahlen mit 40 J/g verfestigt. Dann wird die Gegenseite mit ca. 25 g/ m² einer härtbaren Mischung überzogen, die folgende Zusammensetzung hat:
40 Gew.-% Polyesteracrylat (M = ca. 1000 mit 4 Acrylgruppen je MG)
12 Gew.-% Hexandioldiacrylat
13 Gew.-% Oligotriacrylat
10 Gew.-% Titandioxid, Rutil
25 Gew.-% Gasruß.

Die Schicht wird unter Stickstoff mittels Elektronenstrahlen mit einer Energiedosis von 30 J/g verfestigt und bildet die Rückseite des fotografischen Trägers.

### Beispiel 6

Ein ca. 170 g/m² schweres fotografisches Basispapier, das mit Alkylketendimer, Aluminiumstearat, Gelatine und Polyamidepichlorhydrinharz geleimt ist, wird beidseitig mit einer Streichmischung überzogen, die folgende Zusammensetzung hat:
30 Gew.-% 40%iger Dispersion eines Copolymerisates aus Styrol/Äthylacrylat/Acrylamid (40 : 55: 5)
8 Gew.-% Gelatine
1 Gew.-% Polyacrylamid
20 Gew.-% Kaolin
41 Gew.-% Bariumsulfat.

Nach Trocknung beträgt das Flächengewicht der Sperrschicht ca. 25 g/m² je Seite. Das vorbeschichtete Papier wird geglättet und gemäß Beispiel 1, Rezeptur F, einseitig mit ca. 15 g/m² einer härtbaren Mischung überzogen. Die Mischung wird gegen einen Hochglanzzylinder gedrückt und von der Rückseite mittels Elektronenstrahlen mit 50 J/g verfestigt.

### Vergleichsbeispiele

Als Vergleiche 7-12 wurden jeweils die in den Beispielen 1-6 benutzten Rohpapiere ohne vorherige Aufbringung der Sperrschichten direkt mit den in den Beispielen angegebenen strahlenhärtbaren Mischungen überzogen. Dabei wurde das Überzugsgewicht jeweils um den Betrag erhöht, den die halbe Sperrschicht ausmacht. Die Überzüge wurden wie in den zugehörigen Beispielen mittels Elektronenstrahlen mit der in den Beispielen angegebenen Energiedosis verfestigt.

Als Vergleichsbeispiel 13 wurde ein standardgemäß beidseitig mit Polyäthylen überzogenes fotografisches Trägerpapier genommen, das gemäß Vergleichsbeispiel A aus DOS 3 022 451 vorderseitig mit einer 15/85-Titandioxid/Polyäthylen- mischung und rückseitig mit einer nicht pigmentierten Polyäthylenschicht überzogen war.

### Prüfung der Trägermaterialien

Der Effekt der Sperrschichten wurde mit dem Hercules-Leimungsprüfgerät unter Verwendung von Hexandioldiacrylat (HDDA) als Prüfmittel bestimmt. Das Gerät und seine Funktion sind beschrieben in dem Merkblatt «Hercules - Lei- mungsgradprüfer_{"} der Hercules NV. Den Haag (Holland). Diese Prüfungen wurden jeweils vor Aufbringung des härtbaren Überzugs an den Papieren durchgeführt.

Die Wirkung der Sperrschichten auf Schleier und Empfindlichkeit der fotografischen Schichten wurde auf zweierlei Art ermittelt. Zunächst wurden Muster der mit strahlengehärteten Schichten überzogenen Beispiele und Vergleichsbeispiele sowie Muster der zugehörigen Basispapiere je zwischen zwei Blatt handelsüblichen fotografischen Bromsilberpapiers gelegt und so im Dunkeln vier Tage bei 60°C und 80% relativer Luftfeuchte gelagert. Bei dieser Kontaktlagerprüfung waren die Blätter einer Druckbelastung von etwa 2.9 Pa ausgesetzt. Nach Ablauf der 4-Tage-Kontaktprüfung wurden die Prüflinge entnommen und die mit den Prüflingen in Kontakt gewesenen fotografischen Papiere zu einem mittleren Grauton belichtet und entwickelt und die jeweils mit den Prüflingen in Kontakt gewesenen Flächen mit den umgebenden Flächen verglichen. Eine eventuell vorhandene Abweichung im Grauton wurde bewertet und in einer 6er Skala benotet. Dabei bedeutet:
1 - keine Abweichung
2 - kaum sichtbare Abweichung
3 - sichtbare Abweichung
4 - deutliche Abweichung
5 - starke Abweichung
6 - extreme Abweichung

Eine Abweichung vom Vergleichsgrauton zeigte sich immer als Sensibilisierung (= dunkler).

Bei der zweiten fotografischen Prüfung wurden die mit strahlengehärteten Schichten überzogenen Papiere nach Coronabehandlung der Oberfläche mit einer üblichen feinkörnigen Schwarzweiß-Silberhalogenidemulsionsschicht mit hohem Auflösungsvermögen überzogen.

Teile der so hergestellten lichtempfindlichen Papiere wurden lichtdicht verpackt und ein Jahr bei Zimmertemperatur gelagert. Dann wurden sie standardmäßig entwickelt und der jeweils entstandene Schleier wurde mit dem Densitometer ausgemessen. Die erhaltenen Meßwerte sind mit den anderen Prüfdaten in Tabelle 1 zusammengestellt.

Andere Teile der wie beschrieben hergestellten lichtempfindlichen Papiere wurden durch ein Testnegativ bildmäßig belichtet und in üblicher Weise entwickelt und fixiert.

Das verwendete Testnegativ war ein Linienraster, das in Form eines Verlaufkeiles hergestellt war. Aus dem unterschiedlichen Verlauf der optischen Dichte über den Verlaufkeil ermöglicht das aufkopierte Linienraster eine vergleichende Aussage über die Schärfeleistung der verschiedenen Proben. Die relativen Bildschärfezahlen sind ebenfalls in Tabelle 1 zusammengestellt. Dabei sind alle Werte auf die Probe mit der relativ höchsten Schärfeleistung bezogen. (d.i. Beispiel 1 F = 100%).

Es sind weitere Ausgestaltungen der Erfindung möglich. In einer Variante kann der mittels Elektronenstrahlen härtbaren Mischung zur Erhöhung der Weiße neben Weißpigment und gegebenenfalls Farbpigment ein optischer Aufheller, z.B. vom Aminocumarintyp, wie er von der Firma ACC unter der Bezeichnung «Calcofluor White RW» in den Handel gebracht wird, zugefügt sein. Es ist ferner möglich, das Basispapier einzufärben und es kann eine Seite des Papieres mit einer Ruß enthaltenden Schicht überzogen werden, während die andere mit einer weißen Schicht überzogen wird.

In einer speziellen Ausführungsform ist es auch möglich, eine wässrige Sperrschicht aufzutragen und diese ohne Zwischentrocknung mit der strahlenhärtbaren Mischung zu überziehen. Überraschenderweise kann die härtbare Mischung auch dann ohne nachteilige Begleiterscheinung gehärtet werden, während das Wasser zunächst vom Basispapier aufgenommen und über die Rückseite entfernt wird, nachdem die Härtung vollzogen ist.

Beidseitig wasserfest überzogene Papiere sind in der Regel nur auf der Seite mit Sperrschicht und Elektronenstrahlen gehärteter Schicht überzogen, die für die Beschichtung mit lichtempfindlichen Schichten vorgesehen ist. Die Gegenseite kann beliebig wasserfest überzogen sein gemäß eines der in der Literatur beschriebenen Verfahren. Dabei können alle bekannten Arten der Ausgestaltung der Oberfläche praktiziert werden, die durch die Anwendung der Papiere erforderlich werden, d.h. Rauhigkeit, Beschreibbarkeit, antistatische Eigenschaften und Rollverhalten der Papiere werden vorzugsweise über die Rückseitenbeschichtung gesteuert.

## Patentansprüche

1. Wasserfester fotografischer Papierträger mit mehreren Schichten, wobei der Papierträger mit einer Schicht aus einem strahlengehärteten Lack überzogen ist, dadurch gekennzeichnet, daß zwischen Basispapier und Lackschicht mindestens eine Sperrschicht angeordnet ist, deren Dicke 4 bis 30 11m beträgt und deren Durchlässigkeit für Acrylatmonomer, gemessen mit dem Hercules-Sizing-Tester, den Wert von 100 Sekunden nicht unterschreitet.

2. Papierträger nach Anspruch 1, dadurch gekennzeichnet, daß die Sperrschicht aus einem polymeren filmbildenden Material besteht und gegebenenfalls weitere Zusätze enthält.

3. Papierträger nach Anspruch 1 bis 2, dadurch gekennzeichnet, daß die Sperrschicht Pigmente, Farbstoffe, Aufheller, Weichmacher, Elektrolyte und sonstige bekannte Zusätze enthält.

4. Papierträger nach Anspruch 3, dadurch gekennzeichnet, daß die Sperrschicht Weißpigmente, wie Titandioxid, Zirkonoxid, Zinkoxid, Zinksulfid, Antimonoxid, Bariumsulfat und Calciumcarbonat enthält.

5. Papierträger nach Anspruch 1 bis 4, dadurch gekennzeichnet, daß die Sperrschicht aus einem Polyolefin oder Polyolefin-Copolymer besteht.

6. Papierträger nach Anspruch 1 bis 5, dadurch gekennzeichnet, daß die Sperrschicht aus einem (Meth)acrylat-Polymer oder -Copolymer besteht.

7. Papierträger nach Anspruch 1 bis 6, dadurch gekennzeichnet, daß die Sperrschicht aus einem filmbildenden Stärkederivat mit einem Anteil eines synthetischen filmbildenden Polymers besteht.

8. Papierträger nach Anspruch 1 bis 7, dadurch gekennzeichnet, daß die Sperrschicht aus Polyvinylalkohol oder einer Kombination mit anderen wasserlöslichen oder in Wasser dispergierbaren Polymeren besteht.

9. Papierträger nach Anspruch 1, dadurch gekennzeichnet, daß das Basispapier geleimt ist.

10. Papierträger nach Anspruch 1, dadurch gekennzeichnet, daß das Basispapier geleimt und oberflächengeleimt ist

11. Verfahren zur Herstellung eines mehrschichtigen fotografischen Trägermaterials auf Papierbasis, nach Anspruch 1 bis 10, gekennzeichnet durch die Kombination folgender Verfahrensschritte:
a) Aufbringung einer Sperrschicht mit einer Dikke von 4 bis 30 pm, wobei deren Durchlässigkeit für Acrylatmonomer den Wert von 100 s, gemessen mit dem Hercules-Sizing-Tester, nicht unterschreitet, auf wenigstens eine Oberfläche eines Basispapieres,
b) Überziehen der Sperrschicht mit einer mittels Elektronenstrahlen härtbaren fließfähigen Mischung und
c) Härtung der über der Sperrschicht angeordneten fließfähigen Mischungsschicht mittels Elektronenstrahlen.

12. Verfahren nach Anspruch 11, gekennzeichnet durch die Kombination folgender Verfahrensschritte:
a) Aufbringung einer Sperrschicht mit einer Dikke von 4 bis 30 pm, wobei deren Durchlässigkeit für Acrylatmonomer den Wert von 100 s, gemessen mit dem Hercules-Sizing-Tester, nicht unterschreitet, auf wenigstens eine Oberfläche eines Basispapieres,
b) Vorbehandlung der Oberfläche der Sperrschicht zwecks Verbesserung der Haftung des nachfolgend aufzubringenden härtbaren Überzugs,
c) Überziehen der vorbehandelten Oberfläche der Sperrschicht mit einer mittels Elektronenstrahlen härtbaren fließfähigen Mischung und
d) Härtung der über der Sperrschicht angeordneten härtbaren Mischungsschicht mittels Elektronenstrahlen.

13. Verfahren gemäß Anspruch 11 oder 12, dadurch gekennzeichnet, daß die Sperrschicht mittels eines Extrusionsbeschichtungsverfahrens aus einem thermoplastischen Harz erzeugt wird.

14. Verfahren gemäß Anspruch 11 oder 12, dadurch gekennzeichnet, daß die Sperrschicht durch Aufbringen einer wässrigen Dispersion eines filmbildenden Stoffes oder Stoffgemisches mit anschließender Trocknung gebildet wird.

15. Verfahren gemäß Anspruch 11 oder 12, dadurch gekennzeichnet, daß die Sperrschicht durch Aufbringen einer wässrigen Lösung eines filmbildenden Stoffes oder Stoffgemisches gebildet wird.

16. Verfahren gemäß Anspruch 12 bis 15, dadurch gekennzeichnet, daß die Vorbehandlung der Oberfläche der Sperrschicht eine oxidierend wirkende Vorbehandlung ist.

17. Verfahren gemäß Anspruch 16, dadurch gekennzeichnet, daß die oxidierend wirkende Vorbehandlung eine Coronabehandlung ist.

18. Verfahren gemäß Anspruch 12 bis 15, dadurch gekennzeichnet, daß die Vorbehandlung der Oberfläche der Sperrschicht eine gesonderte Haftbeschichtung ist.

19. Verfahren gemäß Anspruch 11 oder 12, dadurch gekennzeichnet, daß die mittels Elektronenstrahlen härtbare Schicht mit einer Energiedosis von 5-60 Joule/g gehärtet wird (vorzugsweise 10-50 Joule/g).

20. Verfahren gemäß Anspruch 11 bis 19, dadurch gekennzeichnet, daß die Oberfläche der mittels Elektronenstrahlen gehärteten Schicht vor Auftrag einer fotografischen Schicht einer haftungsverbessernden Vorbehandlung unterzogen wird.

21. Verfahren zur Herstellung eines mehrschichtigen fotografischen Trägermaterials auf Papierbasis, nach Anspruch 11 bis 20, gekennzeichnet durch die Kombination folgender Verfahrensschritte:
a) Aufbringung eines im wesentlichen aus Polyolefin bestehenden Überzugs auf beiden Oberflächen eines Basispapiers,
b) oxidierende Vorbehandlung einer der beiden Polyolefinoberflächen,
c) Überziehen der vorbehandelten Polyolefinoberfläche mit einer mittels Elektronenstrahlen härtbaren fließfähigen Mischung,
d) Härtung der härtbaren Schicht mittels Elektronenstrahlen.

22. Verfahren gemäß Anspruch 11 bis 21, dadurch gekennzeichnet, daß die mittels Elektronenstrahlen härtbare Schicht in Kontakt mit einer formgebenden Oberfläche gebracht wird, dann durch das Papier hindurch mittels Elektronenstrahlen gehärtet und anschließend von der formgebenden Oberfläche getrennt wird.

23. Verfahren gemäß Anspruch 11 bis 21, dadurch gekennzeichnet, daß die mittels Elektronenstrahlen härtbare Schicht in Kontakt mit einer formgebenden Oberfläche gebracht wird, dann durch das formgebende Material hindurch mittels Elektronenstrahlen gehärtet und anschließend von der formgebenden Oberfläche getrennt wird.

## Claims

1. Water-resistant photographic paper support comprising several layers, the paper support being coated with a layer of a radiation-hardened lacquer, characterized in that between the base paper and the lacquer layer at least one barrier .layer is disposed, the thickness of which is 4 to 30 pm and the permeability of which to acrylate monomers, measured with the Hercules sizing tester, is not less than the value of 100 seconds.

2. Paper support according to Claim 1, characterized in that the barrier layer is of a polymeric film-forming material and possibly contains further additives.

3. Paper support according to Claims 1 to 2, characterized in that the barrier layer contains pigments, dyes, brighteners, plasticizers, electrolytes and other known admixtures.

4. Paper support according to Claim 3, characterized in that the barrier layer contains white pigments such as titanium dioxide, zirconium oxide, zinc oxide, zinc sulphide, antimony oxide, barium sulphate and calcium carbonate.

5. Paper support according to Claims 1 to 4, characterized in that the barrier layer is of a polyolefin or polyolefin copolymer.

6. Paper support according to Claims 1 to 5, characterized in that the barrier layer is of a (meth)acrylate polymer or copolymer.

7. Paper support according to Claims 1 to 6, characterized in that the barrier layer is of a film-forming starch derivative having a content of a synthetic film-forming polymer.

8. Paper support according to Claims 1 to 7, characterized in that the barrier layer is of polyvinyl alcohol or a combination with other watersoluble polymers or polymers which can be dispersed in water.

9. Paper support according to Claim 1, characterized in that the base paper is sized.

10. Paper support according to Claim 1, characterized in that the base paper is sized and surface- sized.

11. A method of making a multi-layer photographic support material on a paper basis, according to Claims 1 to 10, characterized by the combination of the following process steps:
a) application of a barrier layer having a thickness of 4 to 30 um, its permeability to acrylate monomers being not less than the value of 100 s, measured with the Hercules sizing tester, onto at least one surface of a base paper.
b) coating of the barrier layer with a flowable mixture which can be hardened by means of electron radiation and
c) hardening of the flowable mixture layer disposed over the barrier layer by means of electron radiation.

12. A method according to Claim 11, characterized by the combination of the following process steps:
a) application of a barrier layer having a thickness of 4 to 30 um, its permeability to acrylate monomers being not less than the value of 100 s, measured with the Hercules sizing tester, onto at least one surface of a base paper,
b) pretreatment of the surface of the barrier layer for the purpose of improving the bond of the hardenable coating to be applied subsequently,
c) coating of the pretreated surface of the barrier layer with a flowable mixture which can be hardened by means of electron radiation and
d) hardening of the hardenable mixture layer disposed over the barrier layer by means of electron radiation.

13. A method according to Claim 11 or 12, characterized in that the barrier layer is produced from a thermoplastics resin by means of an extrusion coating process.

14. A method according to Claim 11 or 12, characterized in that the barrier layer is formed by application of an aqueous dispersion of a film-forming substance or substance mixture with subsequent drying.

15. A method according to Claim 11 or 12, characterized in that the barrier layer is formed by application of an aqueous solution of a film-forming substance or substance mixture.

16. A method according to Claims 12 to 15, characterized in that the pretreatment of the surface of the barrier layer is a pretreatment having an oxidizing action.

17. A method according to Claim 16, characterized in that the oxidizing pretreatment is a corona discharge treatment.

18. A method according to Claims 12 to 15, characterized in that the pretreatment of the surface of the barrier layer is a separate bonding coating.

19. A method according to Claim 11 or 12, characterized in that the layer which can be hardened by means of electron radiation is hardened with an energy dose of 5-60 Joule/g (preferably 10 to 50 J/g).

20. A method according to Claims 11 to 19, characterized in that the surface of the layer hardened by means of electron radiation is subjected to a bond-improving pretreatment before the application of a photographic layer.

21. A method of making a multi-layer photographic support material on a paper base, according to Claims 11 to 20, characterized by the combination of the following process steps:
a) application of a coating consisting substantially of polyolefin onto both surfaces of a base paper,
b) oxidizing pretreatment of one of the two polyolefin surfaces,
c) coating of the pretreated polyolefin surface with a flowable mixture which can be hardened by means of electron radiation,
d) hardening of the hardenable layer by means of electron radiation.

22. A method according to Claims 11 to 21, characterized in that the layer which can be hardened by means of electron radiation is brought into contact with a shaping surface, is then hardened by means of electron radiation through the paper and thereafter is separated from the shaping surface.

23. A method according to Claims 11 to 21, characterized in that the layer which can be hardened by means of electron radiation is brought into contact with a shaping surface, is then hardened by means of electron radiation through the shaping material and thereafter is separated from the shaping surface.

## Revendications

1. Support papier photographique résistant à l'eau, avec plusieurs couches, le support papier étant revêtu d'une couche en un vernis durci sous l'effet d'un rayonnement, caractérisé en ce qu'entre le papier de base et la couche de vernis est disposée au moins une couche barrière dont l'épaisseur est de 4 à 30 gm et dont la transparence vis-à-vis de l'acrylate monomère, mesurée au collagimètre Hercules, ne passe pas en-dessous de 100 secondes.

2. Support papier selon la revendication 1, caractérisé en ce que la couche barrière est constituée d'un matériau filmogène polymère et contient éventuellement des additifs supplémentaires.

3. Support papier selon la revendication 1 ou 2, caractérisé en ce que la couche barrière contient des pigments, des colorants, des azurants, des plastifiants, des électrolytes et d'autres additifs connus.

4. Support papier selon la revendication 3, caractérisé en ce que la couche barrière contient des pigments blancs comme le dioxyde de titane, l'oxyde de zirconium, l'oxyde de zinc, le sulfure de zinc, l'oxyde d'antimoine, le sulfate de baryum et le carbonate de calcium.

5. Support papier selon les revendications 1 à 4, caractérisé en ce que la couche barrière est constituée d'une oléfine ou d'un copolymère polyoléfinique.

6. Support papier selon les revendications 1 à 5, caractérisé en ce que la couche barrière est constituée d'un polymère ou d'un copolymère de (méth)acrylate.

7. Support papier selon les revendications 1 à 6, caractérisé en ce que la couche barrière est constituée d'un dérivé filmogène de l'amidon, avec un certain pourcentage d'un polymère filmogène synthétique.

8. Support papier selon les revendications 1 à 7, caractérisé en ce que la couche barrière est constituée de poly(alcool vinylique) ou d'une combinaison avec d'autres polymères solubles dans l'eau ou dispersibles dans l'eau.

9. Support papier selon la revendication 1, caractérisé en ce que le papier de base est collé.

10. Support papier selon la revendication 1, caractérisé en ce que le papier de base est collé dans la masse ou collé en surface.

11. Procédé pour la fabrication d'un matériau support photographique multicouches à base de papier, selon les revendications 1 à 10, caractérisé par la combinaison des étapes suivantes:
a) Application d'une couche barrière d'épaisseur 4 à 30 pm, et dont la transparence vis-à-vis de l'acrylate monomère, mesurée au collagimètre Hercules, ne passe pas en-dessous de 100 secondes, sur au moins une surface d'un papier de base,
b) Recouvrement de la couche barrière avec un mélange fluide, durcissable sous l'effet d'un rayonnement électronique, et
c) Durcissement, à l'aide de rayons électroniques, de la couche mélangée fluide disposée au-dessus de la couche barrière.

12. Procédé selon la revendication 11, caractérisé par la combinaison des étapes suivantes:
a) Application d'une couche barrière d'épaisseur 4 à 30 [tm, et dont la transparence vis-à-vis de l'acrylate monomère, mesurée au collagimètre Hercules, ne passe pas en-dessous de 100 secondes, sur au moins une surface d'un papier de base,
b) Prétraitement de la surface de la couche barrière, pour améliorer l'adhérence du revêtement durcissable qui sera appliqué après-coup,
c) Revêtement de la surface prétraitée de la couche barrière, avec un mélange fluide durcissable sous l'effet d'un rayonnement électronique, et
d) Durcissement, à l'aide d'un rayonnement électronique, de la couche mélangée durcissable disposée au-dessus de la couche barrière.

13. Procédé selon la revendication 11 ou 12, caractérisé en ce que la couche barrière est obtenue par un procédé d'enduction par extrusion à partir d'une résine thermoplastique.

14. Procédé selon la revendication 11 ou 12, caractérisé en ce que la couche barrière est formée par application d'une dispersion aqueuse d'une substance ou d'un mélange de substances filmogène, suivie d'un séchage.

15. Procédé selon la revendication 11 ou 12, caractérisé en ce que la couche barrière est formée par application d'une solution aqueuse d'une substance ou d'un mélange de substances filmogène.

16. Procédé selon les revendications 12 à 15, caractérisé en ce que le prétraitement de la surface de la couche barrière consiste en un prétraitement à effet oxydant.

17. Procédé selon la revendication 16, caractérisé en ce que le prétraitement à effet oxydant est un traitement Corona.

18. Procédé selon les revendications 12 à 15, caractérisé en ce que le prétraitement de la surface de la couche barrière consiste en l'application d'une couche adhésive distincte.

19. Procédé selon la revendication 11 ou 12, caractérisé en ce que la couche durcissable sous l'effet d'un rayonnement électronique est durcie avec une dose absorbée de 5 à 60 J/g, de préférence de 10 à 50 J/g.

20. Procédé selon les revendications 11 à 19, caractérisé en ce que la surface de la couche durcie sous l'effet d'un rayonnement électronique est, avant application d'une couche photographique, soumise à un prétraitement améliorant l'adhérence.

21. Procédé pour la fabrication d'un matériau support photographique multicouches à base de papier, selon les revendications 11 à 20, caractérisé par la combinaison des étapes suivantes:
a) Application, sur les deux surfaces d'un papier de base, d'un revêtement constitué pour l'essentiel d'une polyoléfine,
b) Prétraitement oxydant de l'une des deux surfaces polyoléfiniques,
c) Recouvrement de la surface polyoléfinique prétraitée, avec un mélange fluide durcissable sous l'effet d'un rayonnement électronique,
d) Durcissement de la couche durcissable, à l'aide de rayons électronique.

22. Procédé selon les revendications 11 à 21, caractérisé en ce que la couche durcissable sous l'effet d'un rayonnement électronique est mise en contact avec une surface de formage, puis est durcie, à travers le papier, à l'aide d'un rayonnement électronique, puis est séparée de la surface de formage.

23. Procédé selon les revendications 11 à 21, caractérisé en ce que la couche durcissable sous l'effet d'un rayonnement électronique est mise en contact avec une surface de formage, puis, à travers le matériau de formage, est durcie sous l'effet d'un rayonnement électronique, puis est séparée de la surface de formage.
